# FASCICULE DE BREVET EUROPEEN

(11) **EP 1 045 043 B1**
(45) Date de publication et mention de la délivrance du brevet: **18.05.2005**
(21) Numéro de dépôt: 00420071.3
(22) Date de dépôt: 10.04.2000
(51) Int. Cl.: C22C 21/16, C22F 1/057

(54) **Procédé de fabrication de pièces de forme en alliage d' aluminium type 2024**
Verfahren zur Herstellung von Formteilen aus Aluminiumlegierung vom Typ 2024
Method of manufacturing shaped articles of a 2024 type aluminium alloy

(30) Priorité: 12.04.1999 FR 9904685
(43) Date de publication de la demande: 18.10.2000
(73) Titulaire: Pechiney Rhenalu, 75116 Paris (FR)
(72) Inventeur: Ribes, Hervé, 63500 Issoire (FR); Raynaud, Guy-Michel, 26164 Ravenswood, W.V. (US); Dif, Ronan, 38590 Saint-Etienne-de-Saint-Geoir (FR); Schmidt, Martin Peter, 38140 La Murette (FR)
(74) Mandataire: Pigasse, Daniel

(56) Documents cités:
- EP-A- 0 473 122
- EP-A- 0 489 408
- EP-A- 0 731 185
- WO-A-96/29440
- US-A- 4 784 921

## Description

### Domaine technique de l'invention

L'invention concerne un procédé de fabrication de pièces fortement déformées, destinées à la construction mécanique et notamment à la construction aéronautique, mettant en oeuvre des tôles en alliage d'aluminium AlCuMg du type 2024 selon la nomenclature de l'Aluminum Association.

### Etat de la technique

L'alliage 2024 est largement utilisé dans la construction aéronautique et sa composition enregistrée à l'Aluminum Association est la suivante (% en poids):
Si < 0,5 Fe < 0,5 Cu: 3,8 - 4,9 Mn: 0,3 - 0,9 Mg: 1,2 - 1,8 Zn < 0,25 Cr < 0,10 Ti < 0,15
Certaines pièces, réalisées notamment par étirage-formage (on utilise souvent le terme anglais " stretch-forming "), emboutissage, fluotournage, pliage ou roulage, nécessitent, en plus des propriétés habituellement requises pour la construction aéronautique, telles qu'une grande résistance mécanique, ténacité, résistance à la propagation de criques etc, des tôles présentant une bonne formabilité.

Le brevet EP 0473122 décrit un procédé de fabrication de tôles en alliage de composition (% en poids): Cu: 4 - 4,5 Mg: 1,2 - 1,5 Mn: 0,4 - 0,6 Fe < 0,12 Si < 0,05, comportant un recuit intermédiaire à une température > 488°C. Il enseigne que ces tôles présentent une ténacité et une résistance à la propagation de fissures améliorées par rapport au 2024 conventionnel.

La demande de brevet EP 0731185 décrit des tôles en alliage 2024 modifié, enregistré ultérieurement à l'Aluminum Association sous la désignation 2024A, présentant un niveau réduit de contraintes résiduelles et une ténacité améliorée pour les tôles fortes, et un allongement amélioré pour les tôles minces. Cette demande limite la teneur en Mn à 0,55% et celle en Fe à 0,25%, avec la relation: 0 < Mn - 2 Fe < 0,2 (les teneurs Mn et Fe étant exprimées en %).

La demande de brevet WO 96/29440 décrit un procédé de fabrication d'un produit en alliage d'aluminium de type 2024, comportant un laminage à chaud, un recuit, un laminage à froid, une mise en solution, une trempe et une déformation à froid minimale, qui peut être une traction, un redressage ou un planage, procédé destiné à améliorer la formabilité. Ayant constaté que l'utilisation d'une base pure (très faible teneur en fer et silicium) et d'une teneur en manganèse inférieure à 0,5 % améliore la formabilité, la demande préconise une composition préférentielle de l'alliage: Cu : 4,0 - 4,4 , Mg : 1,25 - 1,5 , Mn : 0,35 - 0,5 , Si < 0,12 , Fe < 0,08 , Ti < 0,06. Le recuit intermédiaire entre laminage à chaud et laminage à froid est présenté comme favorable à la résistance mécanique et à la ténacité. Cette étape supplémentaire et inhabituelle du procédé comporte cependant des inconvénients économiques. Elle ne résout pas non plus le problème posé par le marché, à savoir de fournir des tôles ayant des caractéristiques telles que leur mise en forme soit simplifiée.

### Problème posé

Pour diminuer le coût de fabrication, les constructeurs aéronautiques cherchent à minimiser le nombre des étapes de formage des tôles, et à utiliser des tôles pouvant être fabriquées de manière peu onéreuse à l'aide de gammes de transformation courtes, c'est-à-dire comprenant aussi peu d'étapes individuelles que possible. Pour les panneaux de fuselage, la pratique actuelle des constructeurs aéronautiques consiste à approvisionner des tôles laminées à chaud ou à froid selon l'épaisseur requise, à l'état brut de fabrication (état " F " selon la norme EN 515) ou à l'état recuit (état " O ") ou à l'état trempé mûri (état " T3 " ou " T4 "), à les soumettre à un traitement thermique de mise en solution suivi d'une trempe, puis à les mettre en forme et à les soumettre à un vieillissement naturel ou artificiel, de manière à obtenir les caractéristiques mécaniques requises.
D'une manière générale, après mise en solution et trempe, les tôles se trouvent dans un état caractérisé par une bonne formabilité, mais cet état est instable (état " W "), et la mise en forme doit intervenir sur trempe fraîche, c'est-à-dire à l'intérieur d'un bref délai après la trempe, de l'ordre de quelques dizaines de minutes à quelques heures. Si cela n'est pas possible pour des raisons de gestion de la production, la tôle doit être stockée dans une chambre froide à une température suffisamment basse et pour une durée suffisamment courte de façon à éviter la maturation naturelle. Pour des pièces volumineuses et fortement formées, ce traitement thermique de mise en solution nécessite des fours de grande dimension, ce qui rend l'opération incommode, y compris par rapport à la même opération effectuée sur tôle plane. Le besoin éventuel d'une chambre froide rajoute aux coûts et inconvénients de l'état de la technique. Pour des pièces fortement déformées, cette opération doit éventuellement être répétée, si le matériau ne présente pas, à l'état métallurgique dans lequel il se trouve, une formabilité suffisante permettant d'atteindre la forme voulue en une seule opération.

En partant de l'état F, la seule mise en forme possible est un roulage. La tôle roulée est alors mise en solution et trempée, et on procède à une deuxième mise en forme soit sur trempe fraîche, soit après stockage dans une chambre froide. Dans tous les autres cas, la tôle est directement mise en solution et trempée avant mise en forme. Lorsqu'on part d'une tôle à l'état O, on effectue une première opération de mise en forme à partir de cet état, et une deuxième mise en forme après mise en solution et trempe. Cette variante est utilisée lorsque la mise en forme visée est trop importante pour pouvoir être effectuée en une seule opération à partir d'un état W, mais peut cependant être effectuée en deux passes à partir de l'état O. A cet état, la tôle est certes moins formable, mais l'état O est plus facile à utiliser que l'état W, qui est instable, et nécessite un traitement thermique supplémentaire. Toutefois, la fabrication de la tôle à l'état O fait intervenir un recuit final de la tôle brute de laminage, et donc une étape de fabrication supplémentaire, ce qui est contraire au but de simplification visé par la présente invention.
Dans certains cas, même en partant d'une tôle à l'état W, qui présente généralement la meilleure formabilité, on ne peut éviter de recourir à une deuxième étape de mise en forme après mise en solution et trempe; ceci constitue la troisième variante du procédé qui correspond à l'art antérieur.

Cette façon de travailler les tôles en alliage 2024 par mise en forme profonde et, le cas échéant, sur trempe fraîche, tend à se développer de plus en plus dans la mesure où on s'oriente vers des pièces individuelles de taille plus importante pour réduire le nombre d'assemblages, ce qui répond à des objectifs à la fois techniques (les assemblages sont des sites d'initiation de corrosion et de criques de fatigue) et économiques (l'opération d'assemblage représente une part importante du coût de fabrication d'un avion). Par ailleurs, l'utilisation de pièces de grande taille permet de réduire le poids de l'avion.
Dans tous les cas, au cours de la dernière transformation, les propriétés de tolérance aux dommages se dégradent sous l'effet de l'écrouissage associé à cette déformation.

Le but de l'invention est donc de simplifier le procédé de fabrication de pièces formées, et notamment de pièces fortement déformées par un ou plusieurs procédés tels que l'étirage-formage, l'emboutissage, le fluotournage ou le pliage, par l'association d'une composition chimique optimisée et de procédés de fabrication particuliers, permettant d'éviter autant que possible la mise en solution sur tôle formée.
Il va de soi que tout nouveau procédé de fabrication de pièces fortement déformées doit aboutir à des pièces ayant des caractéristiques mécaniques et d'emploi au moins aussi bonnes que les produits existants.
Un autre but de l'invention est d'obtenir des pièces dont les propriétés de tolérance aux dommages ne se dégradent pas après déformation.

### Objet de l'invention

L'invention a pour objet un procédé de fabrication de pièces fortement déformées en alliage AlCuMg de type 2024 comportant les étapes suivantes:
a) coulée d'une plaque de composition (% en poids): Cu: 3,8- 4,5 Mg: 1,2 - 1,5 Mn: 0,3 - 0,5 Si < 0,10 Fe < 0,20 Zn < 0,20 Cr < 0,05 Zr < 0,03 Ti < 0,05, reste Al et impuretés
b) homogénéisation de cette plaque à une température comprise entre 460 et 510°C, et de préférence entre 470 et 500°C pour une durée de 3 à 6 h,
c) laminage à chaud avec une température d'entrée comprise entre 430 et 470°C, et de préférence entre 440 et 460°C, et avec une température de sortie supérieure à 300°C, pour obtenir une bande,
d) découpe de la bande en tôles,
e) mise en forme par étirage-formage, emboutissage, fluotournage et/ou pliage,
f) mise en solution entre 480 et 500°C, d'une durée comprise entre 5 mn et 1 h,
g) trempe.

De préférence l'alliage a une teneur en cuivre comprise entre 3,9 et 4,3% (et encore de préférence entre 3,9 et 4,2%), une teneur en magnésium entre 1,2 et 1,4% (et encore de préférence entre 1,25 et 1,35%), une teneur en manganèse entre 0,3 et 0,45% une teneur en fer < 0,10%, une teneur en silicium < 0,10% (et de préférence < 0,08%), une teneur en titane, chrome et zirconium < 0,07% (de préférence < 0,05%). Le procédé selon l'invention permet d'utiliser éventuellement des tôles plaquées, par exemple des tôles recouvertes d'un placage en alliage plus résistant à la corrosion, comme c'est le cas habituellement pour les tôles de revêtement de fuselage d'avion.

### Description de l'invention

Une première caractéristique de l'invention consiste à utiliser un alliage modifié par rapport au 2024 traditionnel. La première modification consiste à réduire les teneurs en Si et Fe respectivement en dessous de 0,25 et 0,20%, et de préférence en dessous de 0,10%. D'autre part, la teneur en Mn est également réduite en dessous de 0,5% et de préférence en dessous de 0,45%. Enfin, la teneur en Cu est également légèrement réduite et maintenue en dessous de 4,5%, et de préférence en dessous de 4,3%, voire de 4,2%. La teneur en Mg est aussi un peu réduite, et maintenue au dessous de 1,5%, de préférence entre 1,2 et 1,4%, voire entre 1,25 et 1,35%.
La demanderesse a observé que cette composition, suggérée par l'art antérieur, ne permet pas à elle seule d'atteindre la formabilité requise.

L'alliage est coulé en plaques, qui sont homogénéisées à une température comprise entre 460 et 510°C (de préférence entre 470 et 500°C) pendant 2 à 12 h (de préférence 3 à 6 h). On procède éventuellement à un scalpage des plaques. Le laminage à chaud se fait avec une température d'entrée comprise entre 430 et 470°C, et de préférence entre 440 et 460°C. La température de sortie des bandes se fait à une température plus élevée que la température habituelle, > 300°C, et préférentiellement > 310°C.
A la sortie du laminage à chaud les bandes sont bobinées. Elles présentent à ce stade un allongement de plus de 13,5%, et le plus souvent supérieur à 15% dans les sens L et TL. Les bandes sont ensuite découpées en tôles.

Une première variante de l'invention consiste à effectuer la mise en forme, par étirage-formage, emboutissage, fluotournage ou pliage, directement sur cet état F sans recuit ni autre traitement préalable. La tôle partiellement mise en forme est ensuite mise en solution à une température comprise entre 480 et 500°C pendant une durée comprise entre 5 mn et 1 h, puis trempée, généralement à l'eau froide.
La mise en forme se fait en deux ou plusieurs passes. La pièce fraîchement trempée (moins d'une heure) peut subir immédiatement une nouvelle mise en forme, ou bien elle est transférée dans une chambre froide à une température inférieure à 10 °C et préférentiellement inférieure à 0 °C, et mise en forme à la sortie de la chambre froide. On peut utiliser des tôles plaquées sur une ou deux faces, ce qui est le cas le plus fréquent pour les panneaux de fuselage d'avion, plaquées d'un alliage de la série 1000, par exemple les alliages 1050, 1100, 1200, 1135, 1145, 1170, 1175, 1180, 1185, 1188, 1199, 1230, 1235, 1250, 1285, 1350 ou 1435.

Une deuxième variante consiste à poursuivre la mise en forme sur des tôles ayant subi une mise en solution et une trempe. La mise en forme peut se faire à l'état T3 ou T4 (trempé et mûri avec ou sans écrouissage ultérieur) ou, pour les pièces plus déformées, sur l'état W, c'est-à-dire moins d'une heure après la trempe, ou sur une tôle stockée dans une chambre froide immédiatement après trempe.
Dans le cas où on utilise des tôles à l'état T3 ou T4, ces tôles présentent un compromis entre leur résistance mécanique et leur formabilité correspondant à au moins un des ensembles de propriétés suivants:
a) - une valeur moyenne des trois valeurs de l'allongement A mesurées dans les sens TL, L et à 45°, supérieur à 20% et de préférence supérieur à 22%, et
   - une valeur moyenne des trois valeurs R_{p0,2} mesurées dans les sens TL, L et à 45°, supérieure à 305 MPa, et
   - une valeur LDH supérieure à 72 mm pour une épaisseur de 1,6 mm, ou une valeur LDH supérieure à 76 mm pour une épaisseur de 3,2 mm, ou une valeur LDH supérieure à 80 mm pour une épaisseur comprise entre 4 et 7 mm.
b) - une valeur moyenne des trois valeurs R_{p0,2} mesurées dans les sens TL, L et à 45°, supérieure à 305 MPa, et
   - une valeur moyenne des trois valeurs Ag mesurées dans les sens TL, L et à 45°, supérieure à 18%.
c) - une valeur moyenne des trois valeurs de l'allongement A mesurées dans les sens TL, L et à 45°, supérieure à 22%, et
   - une valeur moyenne des trois valeurs R_{p0,2} mesurées dans les sens TL, L et à 45°, supérieure à 305 MPa, et
   - une valeur moyenne des trois valeurs Ag % mesurées dans les sens TL, L et à 45°, supérieure à 18%.
d) - une valeur moyenne des trois valeurs R_{p0,2} mesurées dans les sens TL, L et à 45° supérieure à 305 MPa, et
   - une valeur moyenne des trois valeurs de traction plane Atp mesurées dans les sens TL, L et à 45°, supérieure à 18 %,
   - une valeur LDH supérieure à 72 mm pour une épaisseur de 1,6 mm, ou une valeur LDH supérieure à 76 mm pour une épaisseur de 3,2 mm, ou une valeur LDH supérieure à 80 mm pour une épaisseur comprise entre 4 et 7 mm.

Ces tôles à l'état T3 ou T4 présentent une formabilité caractérisée par l'une au moins des trois propriétés suivantes:
(a) la valeur LDH est supérieure à 40 mm pour une épaisseur inférieure à 4 mm, ou supérieure à 74 mm pour une épaisseur supérieure à 4 mm,
(b) la courbe limite de formage montre un coefficient ε₁ > 0,18 pour L = 500 mm pour une épaisseur entre 1,4 mm et 2 mm,
(c) la courbe limite de formage montre un coefficient ε₁ > 0,35 pour L = 500 mm pour une épaisseur entre 5,5 mm et 8 mm.

Elles présentent par ailleurs des propriétés améliorées de tolérance aux dommages caractérisées par l'une au moins des propriétés suivantes :
(a) K_{c} (L-T) > 120 MPa√m
(b) K_{c0} (L-T) > 90 MPa√m
(c) K_{c} (T-L) > 125 MPa√m
(d) K_{c0} (T-L) > 80 MPa√m

Les pièces réalisées avec des tôles aussi bien à l'état T3 ou T4 qu'à l'état W ne montrent que très peu de détérioration de la tolérance aux dommages après la dernière opération de mise en forme, si son amplitude est inférieure à 6%.
Les différents paramètres utilisés ci-dessus, ainsi que dans les exemples qui suivent, pour caractériser la formabilité, terme générique indiquant la facilité relative d'un métal à se déformer, sont définis de la manière suivante:
A partir d'un essai de traction uniaxiale selon la norme EN 10002-1, effectué pour une épaisseur de tôle supérieure ou égale à 3 mm avec une éprouvette proportionnelle ayant une longueur initiale entre repères Lo proportionnelle à l'aire de la section initiale So selon la relation Lo = 5,65√So, et pour une épaisseur de tôle inférieure à 3 mm avec une éprouvette non-proportionnelle de type 1 selon EN 10002-1, Tableau 4, on obtient les paramètres suivants:
- R_{p0,2} : limite conventionnelle d'élasticité à 0,2 % d'allongement permanent (en MPa);
- Rₘ: résistance à la rupture (en MPa) ;
- A: allongement après rupture (en %), représenté parfois par le symbole " A% ";
- A_{g}: allongement non proportionnel sous charge maximale, appelé également allongement réparti (en %).
Pour chaque tôle, trois prélèvements différents sont généralement effectués: dans le sens du laminage (sens L), dans le sens travers-long (TL), et à 45° entre les sens L et TL.
Toutes les valeurs issues d'un essai de traction uniaxiale sont des valeurs moyennes obtenues à partir de deux éprouvettes prélevées au même endroit.

L'allongement réparti est la différence d'allongement entre le début et la fin du domaine de déformation plastique, c'est-à-dire du domaine de déformation permanente avant striction, de la courbe de déformation.

L'allongement à traction plane Aₜₚ correspond à l'allongement à la rupture dans un essai de traction dit de traction plane, dans lequel, contrairement à l'essai de traction uniaxiale, on s'arrange pour avoir une déformation à deux dimensions, donc dans un plan, et non à trois dimensions, c'est-à-dire que ε₂ = 0 au lieu de ε₂ = - ε₁/2.

Le paramètre LDH (limit dome height) est largement utilisé pour l'évaluation de l'emboutissabilité des tôles d'épaisseur 0,5 à 2 mm. Il a fait l'objet de nombreuses publications, notamment:
R. Thompson, "The LDH test to evaluate sheet metal formabiblity - Final report of the LDH committee of the North American Deep Drawing Research Group", SAE conference, Detroit, 1993, SAE paper no. 930815;
R. A. Ayres, W.G. Brazier and V.F. Sajewski, "Evaluating the GMR limiting dome height test as a new measure of press formability near plane strain", J. Appl. Metalworking, 1979, vol. 1, pp. 41-49 ;
J. M. Story, "Comparison of Correlations between Press performance and Dome tests results using two dome test procedures", J. Appl. Metalworking, 1984, vol. 3, pp. 292-300.
L'essai LDH est un essai d'emboutissage à flan bloqué en périphérie par un jonc. La pression de serre-flan assurant ce blocage est 240 MPa. Ce flan, de taille 500 x 500 mm, est sollicité en bi-expansion équiaxe. La lubrification entre le poinçon et la tôle est assurée par un film plastique et de la graisse. La valeur LDH est le déplacement du poinçon à rupture, soit la profondeur limite de l'emboutissage. On établit la moyenne entre trois essais.
La même méthode peut être utilisée pour caractériser la formabilité des tôles de plus forte épaisseur (de 3 à 9 mm), mais il faut alors utiliser un outillage de plus grande taille (poinçon ø = 250 mm).

Le retour élastique Rₑ est déterminé par un essai de pliage sous tension qui permet de comparer le retour élastique de différentes nuances (tôles d'égale épaisseur) pour une déformation donnée.
Une éprouvette plate de longueur L = 250 mm, largeur λ = 12 mm et épaisseur 0,1 mm < e < 5 mm est insérée entre deux mors de serrage autobloquants et maintenue sous traction grâce à un vérin hydraulique, solidaire du mécanisme d'essai. L'effort de traction, préalablement défini, est maintenu constant tout au long du pliage, grâce à la régulation hydraulique par servovalve du vérin de traction. La boucle de régulation intègre l'effort de tension par mesure avec un capteur piézo-électrique (rondelle Kistler). L'effort de tension dépend de l'alliage et de l'épaisseur de l'éprouvette.
Un capteur de déplacement, relié à l'ordinateur d'acquisition, permet le contrôle en continu des paramètres de l'essai et calcule l'angle de pliage de l'éprouvette. Un poinçon de forme, solidaire du bâti supérieur de la machine de traction, sert d'appui à l'éprouvette. L'angle de pliage utilisé lors des essais était de 140°, pour un poinçon de rayon r = 70 mm. Chaque échantillon plié est contrôlé après démontage à l'aide d'un profilomètre à palpeur. Ce dispositif de mesure permet d'évaluer l'angle final ainsi que le rayon de courbure obtenu.
La traction appliquée sur l'éprouvette, correspondant à la déformation plastique souhaitée, est déterminée à l'aide de la courbe rationnelle de traction en relevant graphiquement la contrainte équivalente au taux de déformation visé. Le taux de déformation initial, définissant l'effort de pliage, était maintenu constant lors de l'essai à 0,2 %.
Le retour élastique est donné par la formule :${\text{R}}_{\text{e}} \text{=} \frac{{\text{α}}_{\text{f}} \text{-} {\text{α}}_{\text{o}}}{{\text{180 - α}}_{\text{o}}}$ avec
- α_{f} =: angle mesuré par le profilomètre (en °)
- αₒ =: angle mesuré lors du pliage par le PC (en °)
- Rₑ =: retour élastique (vaut 0 pour un retour nul et 1 pour un retour total).
Le calcul par mesure du rayon de courbure donne des valeurs moins dispersées et s'effectue de la manière ci-après :${\text{R'}}_{\text{e}} \text{= 1 -} \frac{{\text{R}}_{\text{0}}}{{\text{R}}_{\text{f}}}$ avec
- Rₒ =: rayon poinçon
- R_{f} =: rayon mesuré au profilomètre
- Rₑ =: retour élastique (vaut 0 pour un retour nul et 1 pour un retour total).
En pratique, afin de faciliter le déroulement et la fiabilisation des opérations de mise en forme, on recherche un retour élastique Rₑ aussi faible que possible, et idéalement égal à zéro.

Les courbes limites de formage sont déterminées selon la norme ISO 12004 (1987). Des formats rectangulaires de dimension 500 x L (L égal à 300 mm ou 500 mm), sont emboutis selon l'essai LDH après avoir été préalablement imprimés d'une grille (maille 2 x 2 mm²). L'essai avec L = 500 mm conduit après emboutissage à : ε₁ ≅ ε₂ (déformation bi-axiale); l'essai avec L = 300 mm conduit après emboutissage à ε₂ ≅ 0 (déformation plane).
Après rupture, les formats sont analysés à l'aide du système automatique CamSys au voisinage de la zone de fissuration. Le logiciel Asame-CamSys, permet d'établir une cartographie des déformations des zones mesurées comme décrit par J. H. Vogel and D. Lee, "The automated measurement of strains from three dimensional deformed surfaces", J. O. M., vol. 42, 1990, pp. 8-13. Les déformations limites avant striction localisée sont ainsi estimées et portées sur un diagramme de formage avec les coordonnées ε₁ et ε₂.

La tolérance aux dommages est caractérisée selon la norme ASTM E561 (essai de courbe R). L'essai a été réalisé sur des éprouvettes à fissure centrale de largeur W = 400 mm pour une longueur de fissure 2a₀ = 133 mm. On mesure à la fois le facteur critique d'intensité de contrainte en contrainte plane K_{c} et le facteur d'intensité de contrainte apparent K_{c0} (désigné parfois également par le sigle Kₐₚₚ).

### Exemples

### Exemple 1

On a élaboré divers alliages dont les compositions sont indiquées dans le Tableau 1. Des plaques de laminage ont été coulées, scalpées, puis homogénéisées à une température comprise entre 460 °C et 510 °C pendant 2 h à 12 h. Après placage avec un alliage 1050, les plaques ont été laminées à chaud jusqu'à une épaisseur finale supérieure ou égale à 4 mm ; pour des épaisseurs inférieures, on a laminé les bandes à froid. Les tôles ont été caractérisées à l'épaisseur finale ; les résultats sont rassemblés dans le tableau 2.
Les exemples 1k, 1L, 1m, 1n, 1p et 1q correspondent à la présente invention. Les exemples 1c, 1d, 1e, 1f, 1g, 1h, 1i et 1j correspondent à l'art antérieur.

**Tableau 1**

| Exemple | Cu (%) | Mg (%) | Mn (%) | Fe (%) | Si (%) | Selon |
|---|---|---|---|---|---|---|
| 1a | 4,00 | 1,25 | 0,43 | 0,066 | 0,036 | |
| 1b | 4,03 | 1,28 | 0,41 | 0,07 | 0,04 | |
| 1c | 4,24 | 1,36 | 0,51 | 0,17 | 0,09 | Art ant. |
| 1d | 4,29 | 1,40 | 0,46 | 0,20 | 0,11 | Art ant. |
| 1e | 4,17 | 1,41 | 0,49 | 0,18 | 0,11 | Art ant. |
| 1f | 4,25 | 1,44 | 0,47 | 0,18 | 0,08 | Art ant. |
| 1g | 4,25 | 1,44 | 0,47 | 0,18 | 0,08 | Art ant. |
| 1h | 4,25 | 1,44 | 0,47 | 0,18 | 0,08 | Art ant. |
| 1i | 4,32 | 1,43 | 0,48 | 0,18 | 0,10 | Art ant. |
| 1j | 4,20 | 1,38 | 0,50 | 0,17 | 0,07 | Art ant. |
| 1k | 4,17 | 1,41 | 0,49 | 0,18 | 0,11 | Invention |
| 1l | 4,17 | 1,41 | 0,49 | 0,18 | 0,11 | Invention |
| 1m | 4,18 | 1,46 | 0,47 | 0,18 | 0,09 | Invention |
| 1n | 4,18 | 1,46 | 0,47 | 0,18 | 0,09 | Invention |
| 1p | 3,99 | 1,31 | 0,40 | 0,08 | 0,03 | Invention |
| 1q | 3,99 | 1,31 | 0,40 | 0,08 | 0,03 | Invention |

On constate que le choix judicieux de la composition chimique, suggéré par WO 96/29440, ne suffit pas à lui seul à améliorer la formabilité d'une façon conforme à l'objectif de la présente invention. En revanche, la demanderesse a observé que le choix d'une température de sortie du laminoir à chaud élevée conduit à une amélioration de la formabilité, exprimée par l'allongement à rupture A. l'effet de la composition chimique (notamment Cu < 4,3 et préférentiellement < 4,2 ; Si < 0,10 ; Fe < 0,10) n'étant qu'auxiliaire.

On voit que le procédé selon l'invention assure une meilleure aptitude à la mise en forme à l'état F, exprimée en termes de A%, de LDH ou de CLF, que le procédé selon l'art antérieur. Plus particulièrement, une bande laminée à froid a une valeur de LDH supérieure à 42 mm et préférentiellement supérieure à 44 mm, tandis qu'une bande laminée à chaud a une valeur de LDH supérieure à 73 et préférentiellement supérieure à 75 mm. On voit également que pour une épaisseur donnée, la composition préférentielle donne une meilleure formabilité que la composition traditionnelle.

Les caractéristiques mécaniques du produit intermédiaire (Rₘ, R_{p0,2} etc.) n'ont pas d'importance dans cette situation, à condition que le produit fini à l'issue de l'ensemble du procédé possède des caractéristiques mécaniques au moins aussi élevées que le produit issu du procédé selon l'art antérieur. A l'état T42, tel que défini par le projet de norme prEN 4211 de juillet 1995, pour une épaisseur de 6 mm et avec une gamme de fabrication identique, les deux produits ont des propriétés mécaniques équivalentes.
Pour le procédé selon l'invention, on note également un effet cumulé de la température de sortie du laminoir à chaud (ex. 1^{e} et 1j comparés à 1k et 1n) et de la composition chimique (ex 1p et 1q comparés à 1k et 1n).

La valeur de la LDH et le niveau des courbes CLF sont plus faibles pour une tôle écrouie à froid que pour une tôle qui n'a subi qu'un laminage à chaud ; cet effet est connu. En revanche, la demanderesse a eu la surprise de constater que pour un procédé donné (laminage à chaud) et à épaisseur comparable, la valeur de LDH, qui est un des paramètres pertinents pour mesurer la formabilité, augmente significativement lorsque la composition chimique se situe à l'intérieur d'un domaine préférentiel : Cu 3,9 - 4,3 et préférentiellement 3,9 - 4,2, Mg 1,2 - 1,4 et préférentiellement 1,25 - 1,35, Mn 0,30 - 0,45, Si < 0,10 et préférentiellement < 0,08, Fe < 0,10. Par ailleurs, la demanderesse a trouvé que la formabilité est encore améliorée lorsque certains éléments d'addition et d'impuretés sont strictement contrôlés, de la façon suivante: Zn < 0,20% , Cr < 0,07% et de préférence < 0,05% , Zr < 0,07% et de préférence < 0,05 % , Ti 0,07 % et de préférence < 0,05%.

### Exemple 2 comparatif

On a élaboré divers alliages dont les compositions sont indiquées dans le Tableau 3. Des plaques de laminage ont été coulées, scalpées, puis homogénéisées à une température comprise entre 470 C et 510 °C pendant 2 h à 12 h. Après placage avec un alliage 1050, les plaques ont été laminées à chaud (procédé abrégé " LàC ") jusqu'à une épaisseur finale supérieure ou égale à 4 mm ; pour des épaisseurs inférieures, on a laminé les bandes à froid. Après découpe des bandes en tôles, celles-ci ont été soumises à une mise en solution typique pour ces types d'alliages (voir prEN 4211 de juillet 95), trempées et caractérisées 30 minutes après la trempe. Les résultats sont rassemblés dans le tableau 4. Afin de pouvoir comparer de façon rigoureuse les échantillons, la mise en solution et la trempe ont été effectuées sur des éprouvettes usinées prêtes à l'emploi, et pour chaque caractérisation des propriétés mécaniques, la déformation a débuté exactement 30 minutes après la fin de la trempe. Les exemples 2h, 2L, 2m, 2p correspondent à l'art antérieur.

On voit que le procédé conduit pour les exemples 2a, 2b, 2l, 2j, 2k, 2n, à épaisseur comparable, à une meilleure formabilité à l'état W, telle qu'elle ressort des propriétés suivantes: allongement total A%, allongement réparti A_{g}, allongement en traction plane Aₜₚ, LDH, CLF. En ce qui concerne la courbe limite de formage, on constate que pour une tôle d'épaisseur 5 mm (ex. 2n), on a, contrairement à une tôle selon l'art antérieur pratiquement de la même épaisseur (ex. 2p) un coefficient ε₁ 0,22 pour L = 500 mm, et ε₂ > 0,18 pour L = 500 mm.

L'avantage du procédé ci-dessus par rapport à l'art antérieur est donc de pouvoir effectuer des mises en forme plus profondes à l'état W, voire d'éliminer une mise en solution intermédiaire pour les mises en forme très profondes.
Il a été ainsi possible de fabriquer des pièces en une seule passe, alors que selon l'art antérieur, deux passes étaient nécessaires pour les réaliser.

### Exemple 3 comparatif

On a élaboré divers alliages dont les compositions sont indiquées dans le Tableau 5. Des plaques de laminage ont été coulées, scalpées, puis homogénéisées à une température comprise entre 460°C et 510°C pendant 3 h à 6 h. Après placage avec un alliage 1050, les plaques ont été laminées à chaud jusqu'à une épaisseur finale supérieure ou égale à 4 mm ; pour des épaisseurs inférieures, on a laminé les bandes à froid. Les tôles découpées à partir de ces bandes ont été soumises à une mise en solution typique pour ces types d'alliages indiquée dans le Tableau 6 (voir prEN 4211 de juillet 95), trempées, mûries (au moins 48 h à température ambiante). Ensuite on a effectué un écrouissage à froid par défripage, suivi d'une traction contrôlée avec une déformation permanente visée de 1,5 %. Les résultats sont rassemblés dans le tableau 6.
Les exemples 3s, 3t, 3u, 3v, 3w correspondent à l'art antérieur. Les exemples 3a, 3c, 3d correspondent aux exemples 2h, 2L et 2m de l'exemple 2; ils figurent ici à titre de comparaison pour représenter un 2024 état W selon l'art antérieur.

Lorsque l'on compare les tôles de composition optimisée à l'état T3 aux tôles utilisées dans les procédés selon l'art antérieur, c'est-à-dire un alliage 2024 à l'état T3 (exemples 3s, 3t, 3u, 3v, 3w) ou W (exemples 3a, 3b, 3c, 3d)), on constate que pour une épaisseur donnée, le procédé conduit à une meilleure formabilité, telle qu'elle ressort de l'allongement à rupture et surtout des valeurs LDH et CLF. Le retour élastique est moins élevé que selon l'art antérieur.
Plus particulièrement, lorsque la composition chimique se situe dans le domaine préférentiel, le procédé conduit à une amélioration de la formabilité telle qu'elle est caractérisée par les paramètres qui viennent d'être énumérés. Il est possible d'effectuer une mise en forme beaucoup plus sévère qu'à l'état T3 de l'art antérieur, ou même supprimer la mise en solution puisque le procédé conduit à un produit à l'état T3 qui a des propriétés de formabilité au moins aussi bonnes que le produit à l'état W issu du procédé selon l'art antérieur.

Par ailleurs, on a effectué sur deux tôles un étirage conduisant à un allongement total de 3% ou 5 %, et on a mesuré avant et après étirage les propriétés de tolérances aux dommages, à savoir la ténacité K_{C0} et K_{C} dans les sens T-L et L-T. On a également mesuré les caractéristiques mécaniques dans le sens T-L. Les résultats sont rassemblés dans le Tableau 7.

On constate que le procédé ne conduit pas, après mise en forme par étirage, à une diminution notable des propriétés de tolérance aux dommages, contrairement au procédé selon l'art antérieur. On constate même que le procédé améliore la tolérance aux dommages sur un état étiré, soit l'état dans lequel se trouve la pièce à l'état fini.

**Tableau 7**

| Ex | R_{p0,2} (TL) [MPa] | Rₘ (TL) [MPa] | A% | K_{C0} (T-L) [MPa√m] | K_{C} (T-L) [MPa√m] | K_{C0} (L-T) [MPa√m] | K_{C} (L-T) [MPa√m] |
|---|---|---|---|---|---|---|---|
| 3u | 317 | 445 | 20,1 | 78 | 122 | 93,1 | 139,6 |
| 3u (*) | 353 | 455 | 17 | 74,1 | 103,6 | 88,5 | 116,3 |
| 3x | 295 | 432 | 24,1 | 81,6 | 137,7 | 91 | 148,3 |
| 3x (*) | 358 | 455 | 16,2 | 85,6 | 129,7 | 93,3 | 137,5 |
| 3x (£) | 344 | 452 | 18,8 | 84,2 | 131,3 | 95,4 | 138,5 |

| | | | | | | | |
|---|---|---|---|---|---|---|---|
| (*) après 5 % d'allongement total sur état T4 | | | | | | | |
| (£) après 3 % d'allongement total | | | | | | | |

## Revendications

1. Procédé de fabrication de pièces fortement déformées en alliage AlCuMg comportant les étapes successives suivantes:
a) coulée d'une plaque de composition (% en poids): Cu: 3,8 - 4,5 Mg: 1,2 - 1,5 Mn: 0,3 - 0,5 Si < 0,25 Fe < 0,20 Zn < 0,20 Cr < 0,10 Zr < 0,10 Ti < 0,10 , reste Al et impuretés
b) homogénéisation à une température comprise entre 460 et 510°C entre 2 et 12 h, et préférentiellement à une température comprise entre 470 et 500°C pour une durée entre 3 et 6 h,
c) laminage à chaud avec une température d'entrée comprise entre 430 et 470°C, et de préférence comprise entre 440 et 460°C, et avec une température de sortie de la bande supérieure à 300°C,
d) découpe de la bande obtenue à l'étape c) en tôles,
e) mise en forme des tôles découpées par un ou plusieurs procédés choisis parmi l'étirage-formage, l'emboutissage, le fluotournage ou le pliage,
f) mise en solution entre 480 et 500°C, d'une durée comprise entre 5 mn et 1 h,
g) trempe.

2. Procédé selon la revendication 1, **caractérisée en ce que** la pièce formée est soumise, après mise en solution et trempe, au procédé suivant:
a) éventuellement transfert immédiat de la pièce fraîchement trempée dans une chambre froide à une température inférieure à 10°C et préférentiellement inférieure à 0°C ,
b) moins d'une heure après la trempe ou la sortie de la pièce de la chambre froide, nouvelle mise en forme de la tôle par un ou plusieurs procédés choisis parmi l'étirage-formage, l'emboutissage, le fluotournage ou le pliage.

3. Procédé de fabrication de pièces fortement déformées en alliage AlCuMg selon la revendication 1, dans lequel lesdites tôles présentent après découpe dans les sens L et LT, un allongement à rupture A supérieur à 13,5% et préférentiellement supérieur à 15%.

4. Procédé selon l'une des revendications 1 à 3, **caractérisé en ce que** la tôle est plaquée sur une face ou sur les deux faces par une autre tôle en alliage d'aluminium.

5. Procédé selon l'une des revendications 3 ou 4, **caractérisé en ce que** la température de sortie du laminage à chaud est >300°C, et de préférence >310°C.

6. Procédé selon l'une quelconque des revendications 1 à 5, **caractérisé en ce que** la teneur en Cu est comprise entre 3,9 et 4,3%, et préférentiellement entre 3,9 et 4,2%.

7. Procédé selon l'une quelconque des revendications 1 à 6, **caractérisé en ce que** la teneur en Mg est comprise entre 1,2 et 1,4 %, et préférentiellement entre 1,25 et 1,35 %.

8. Procédé selon l'une quelconque des revendications 1 à 7, **caractérisé en ce que** la teneur en Mn est comprise entre 0,30 et 0,45 %.

9. Procédé selon l'une quelconque des revendications 1 à 8, **caractérisé en ce que** la teneur en Si est inférieure à 0,10% et de préférence inférieure à 0,08%.

10. Procédé selon l'une quelconque des revendications 1 à 9, **caractérisé en ce que** la teneur en Fe est inférieure à 0,10%.

11. Procédé selon l'une quelconque des revendications 1 à 10, **caractérisé en ce que** Cr < 0,07% et de préférence < 0,05% , Zr < 0,07% et de préférence < 0,05 % , Ti 0,07% et de préférence < 0,05%.

12. Procédé selon l'une quelconque des revendications 1 à 11, **caractérisé en ce que** Cu 3,9 - 4,3 Mg 1,2 - 1,4 Mn 0,30 - 0,45 Si < 0,10 Fe < 0,10 et **en ce que** la tôle laminée à chaud montre une valeur LDH supérieure à 73 mm.

13. Procédé selon la revendication 12, **caractérisé en ce que** la tôle laminée à chaud montre une valeur LDH supérieure à 75 mm.

## Patentansprüche

1. Verfahren zur Herstellung stark verformter Teile aus AlCuMg-Legierung mit folgenden aufeinanderfolgenden Schritten:
a) Gießen einer Platte der Zusammensetzung (Gew.-%):
Cu: 3,8 - 4,5 Mg: 1,2 - 1,5 Mn: 0,3 - 0,5 Si < 0,25 Fe < 0,20 Zn < 0,20 Cr < 0,10 Zr < 0,10 Ti < 0,10, Rest Al und Verunreinigungen,
b) Homogenisierung bei einer Temperatur von 460 bis 510°C während 2 bis 12 h und vorzugsweise bei einer Temperatur von 470 bis 500°C während 3 bis 6 h,
c) Warmwalzen mit einer Eingangstemperatur von 430 bis 470°C, vorzugsweise 440 bis 460°C, und mit einer Ausgangstemperatur des Bandes von mehr als 300°C,
d) Zuschneiden des in Schritt c) gewonnenen Bandes zu Blechen,
e) Formen der zugeschnittenen Bleche durch ein oder mehrere Verfahren, gewählt unter Ziehformen, Tiefziehen, Drückwalzen oder Biegen,
f) Lösungsglühen zwischen 480 und 500°C für eine Dauer von 5 min bis 1 h,
g) Abschrecken.

2. Verfahren nach Anspruch 1, **dadurch gekennzeichnet, dass** das geformte Teil nach Lösungsglühen und Abschrecken folgendem Verfahren unterzogen wird:
a) eventuell sofortige Überführung des frisch abgeschreckten Teils in einen Kälteraum mit einer Temperatur unterhalb 10°C und vorzugsweise unterhalb 0°C,
b) weniger als 1 Stunde nach Abschrecken und Herausnehmen des Teils aus dem Kälteraum erneutes Formen des Blechs durch ein oder mehrere Verfahren, gewählt unter Ziehformen, Tiefziehen, Drückwalzen oder Biegen.

3. Verfahren zur Herstellung stark verformter Teile aus AlCuMg-Legierung nach Anspruch 1, bei dem die Bleche nach erfolgtem Zuschneiden in Längs- und Längs-Querrichtung eine Bruchdehnung A von mehr als 13,5 % und vorzugsweise mehr als 15 % aufweisen.

4. Verfahren nach einem der Ansprüche 1 bis 3, **dadurch gekennzeichnet, dass** das Blech auf einer oder beiden Seiten mit einem anderen Blech aus Aluminiumlegierung plattiert ist.

5. Verfahren nach einem der Ansprüche 3 oder 4, **dadurch gekennzeichnet, dass** die Austrittstemperatur beim Warmwalzen mehr als 300°C und vorzugsweise mehr als 310°C beträgt.

6. Verfahren nach irgendeinem der Ansprüche 1 bis 5, **dadurch gekennzeichnet, dass** der Cu-Gehalt 3,9 bis 4,3 % und vorzugsweise 3,9 bis 4,2 % beträgt.

7. Verfahren nach irgendeinem der Ansprüche 1 bis 6, **dadurch gekennzeichnet, dass** der Mg-Gehalt 1,2 bis 1,4 % und vorzugsweise 1,25 bis 1,35 % beträgt.

8. Verfahren nach irgendeinem der Ansprüche 1 bis 7, **dadurch gekennzeichnet, dass** der Mn-Gehalt 0,30 bis 0,45 % beträgt.

9. Verfahren nach irgendeinem der Ansprüche 1 bis 8, **dadurch gekennzeichnet, dass** der Si-Gehalt weniger als 0,10 und vorzugsweise weniger als 0,08 % beträgt.

10. Verfahren nach irgendeinem der Ansprüche 1 bis 9, **dadurch gekennzeichnet, dass** der Fe-Gehalt weniger als 0,10 % beträgt.

11. Verfahren nach irgendeinem der Ansprüche 1 bis 10, **dadurch gekennzeichnet, dass** Cr < 0,07 % und vorzugsweise < 0,05 %, Zr < 0,07 % und vorzugsweise < 0,05 %, Ti 0,07 % und vorzugsweise < 0,05 %.

12. Verfahren nach irgendeinem der Ansprüche 1 bis 11, **dadurch gekennzeichnet, dass** Cu 3,9 - 4,3 Mg 1,2 - 1,4 Mn 0,30 - 0,45 Si < 0,10 Fe < 0,10 und dass das warmgewalzte Blech einen LDH-Wert größer 73 mm aufweist.

13. Verfahren nach Anspruch 12, **dadurch gekennzeichnet, dass** das warmgewalzte Blech einen LDH-Wert größer 75 mm aufweist.

## Claims

1. Process for manufacturing highly deformed parts made of AlCuMg alloy containing the following steps in sequence:
a) cast a rolling ingot with composition (% by weight): Cu 3.8 - 4.5; Mg 1.2 - 1.5; Mn 0.3 - 0.5; Si < 0.25; Fe < 0.20; Zn < 0.20; Cr < 0.10; Zr < 0.10; Ti < 0.10, remainder Al and impurities,
b) homogenisation at a temperature between 460 and 510°C for between 2 and 12h, and preferably at a temperature between 470 and 500°C for a duration between 3 and 6h,
c) hot rolling with an inlet temperature between 430 and 470°C, and preferably between 440 and 460°C, and with an exit temperature of the strip greater than 300°C,
d) cut the strip obtained in step c) into plates,
e) shape the cut plates by one or several processes chosen from among drawing - forming, deep drawing, fluoturning or bending,
f) solution heat treatment at between 480 and 500°C, for a duration between 5 minutes and 1 h,
g) quenching.

2. Process according to step 1, **characterised in that** after solution heat treatment and quenching, the formed part is subjected to the following process:
a) possibly immediately transfer the freshly quenched part in a cold chamber at a temperature less than 10°C and preferably less than 0°C,
b) less than one hour after quenching or after taking the part out of the cold chamber, the plate is shaped again by one or several processes chosen from among drawing - forming, deep drawing, fluoturning or bending.

3. Process for manufacturing highly deformed parts made of AlCuMg alloy according to claim 1, in which the elongation at failure A of the said plates after cutting in the L and LT directions is greater than 13.5% and preferably greater than 15%.

4. Process according to any one of claims 1 to 3, **characterised in that** the plate is cladded on one or both faces by another aluminium alloy plate.

5. Process according to either claim 3 or 4, **characterised in that** the exit temperature from hot rolling is > 300°C, and preferably > 310°C.

6. Process according to any one of claims 1 to 5, **characterised in that** the Cu content is between 3.9 and 4.3%, and preferably between 3.9 and 4.2%.

7. Process according to any one of claims 1 to 6, **characterised in that** the Mg content is between 1.2 and 1.4% and preferably between 1.25 and 1.35%.

8. Process according to any one of claims 1 to 7, **characterised in that** the Mn content is between 0.30 and 0.45%.

9. Process according to any one of claims 1 to 8, **characterised in that** the Si content is less than 0.10% and preferably less than 0.08%.

10. Process according to any one of claims 1 to 9, **characterised in that** the Fe content is less than 0.10%.

11. Process according to any one of claims 1 to 10, **characterised in that** Cr < 0.07% and preferably < 0.05%, Zr < 0.07% and preferably < 0.05%, Ti < 0.07% and preferably <0.05%.

12. Process according to any one of claims 1 to 11, **characterised in that** Cu 3.9 - 4.3; Mg 1.2 - 1.4; Mn 0.30 - 0.45; Si < 0.10; Fe < 0.10, and **in that** the LDH value of the hot rolled plate is more than 73 mm.

13. Process according to claim 12, **characterised in that** the LDH value of the hot rolled plate is more than 75 mm.
